# EUROPÄISCHE PATENTSCHRIFT

(11) **EP 0 600 966 B1**
(45) Veröffentlichungstag und Bekanntmachung des Hinweises auf die Patenterteilung: **17.05.1995**
(21) Anmeldenummer: 92917617.0
(22) Anmeldetag: 20.08.1992
(51) Int. Cl.: C10M 105/38

(54) **VERWENDUNG VON ISOPALMITINSÄUREESTERN ALS SCHMIERMITTEL FÜR ZWEITAKTMOTOREN**
USE OF ISOPALMITIC ACID ESTERS AS LUBRICANT FOR TWO-STROKE ENGINES
UTILISATION D'ESTERS DE L'ACIDE ISOPALMITIQUE COMME LUBRIFIANT POUR MOTEURS A DEUX TEMPS

(30) Priorität: 29.08.1991 DE 4128647
(43) Veröffentlichungstag der Anmeldung: 15.06.1994
(73) Patentinhaber: Henkel Kommanditgesellschaft auf Aktien, 40191 Düsseldorf (DE)
(72) Erfinder: BONGARDT, Frank, D-4000 Düsseldorf 13 (DE); SCHMID, Karl-Heinz, D-4020 Mettmann (DE); WÜST, Reinhold, D-4044 Kaarst (DE)
(86) Internationale Anmeldenummer: EP9201908
(87) Internationale Veröffentlichungsnummer: WO9305130

(56) Entgegenhaltungen:
- EP-A- 0 286 139
- WO-A-90/12849
- DE-A- 2 302 918
- GB-A- 2 237 027
- US-A- 4 234 497
- US-A- 4 313 890
- US-A- 4 375 360
- US-A- 4 617 026

## Beschreibung

Gegenstand der Erfindung ist die Verwendung von Isopalmitinsäureestern von verzweigten, aliphatischen Polyolen mit 2 bis 6 primären Hydroxylgruppen als Grundöl für Zweitaktmotorenschmiermittel.

Bei Zweitaktmotoren wird das Schmiermittel in der Regel in Mischung mit dem Kraftstoff zugeführt und gelangt über das Kurbelgehäuse durch Schlitze in den Verbrennungsraum. Dabei schmiert das Schmiermittel Kurbelwelle und Zylinder und nimmt gleichzeitig an der Verbrennung teil. Für Schmiermittel von Zweitaktmotoren ist es wichtig, daß keine Ablagerungen im Verbrennungsraum oder Verkrustungen des Auslaßschlitzes auftreten, denn koksartige Ablagerungen im Auslaßschlitz mindern die Leistung des Motors so stark, daß kein einwandfreier Betrieb des Motors möglich ist. Da das Schmiermittel auch an der Verbrennung teilnimmt, müssen Rückstandsbildungen auf den Zündkerzen vermieden werden. Demnach wird von Grundölen für Zweitaktmotorenschmiermittel eine möglichst rückstandsfreie Verbrennung gefordert. Zudem sollen die Grundöle in bestimmten Viskositätsbereichen liegen, damit sowohl bei hohen als auch bei niedrigen Temperaturen und selbst bei hohen Drehzahlen stets eine ausreichende Schmierung gewährleistet ist. Von den Anwendern werden für Zweitaktmotorenschmiermittel Grundöle gewünscht, deren Viskositäten bei 100 °C nach DIN 51562, Teil 1, im Bereich von 8 bis 15 mm² · s⁻¹ und bei -25 °C nach ASTM D 2983 unter 11000 cP liegen. Selbstverständlich muß jedes Grundöl zudem in Benzin über weite Temperaturbereiche gut mischbar bzw. löslich sein. So sollen auch bei tiefen Temperaturen über mehrere Tage hinweg keine Auskristallisationen des Grundöls auftreten.

Prinzipiell sind Isopalmitinsäureester von verzweigten Alkoholen als Schmiermittel aus der deutschen Offenlegungsschrift DE-A-23 02 918 bekannt. Aufgrund des günstigen Kälte- und Viskositätsverhaltens werden sie dort als alleinige Bestandteile oder in Mischung mit Mineralölen und Esterölen als Hydrauliköle und allgemein als Schmiermittel empfohlen. Nähere Angaben zur Anwendung sind dort nicht zu finden, obgleich das Gebiet der Schmiermittel breit und das Anforderungsprofil an Schmiermittel je nach Anwendungsgebiet stark unterschiedlich ist.

Aus der deutschen Offenlegungsschrift DE-A-37 12 133 sind Schmiermittel auf der Basis von Mineralöl und/oder Syntheseölen bekannt, die Polyolester wie Pentaerythrittetraisopalmitinsäureester enthalten. Aufgrund der thermisch stabilen Polyolester sind diese Schmiermittel zur Lebensdauerschmierung höchst belasteter Motoren, Turbinen, Wälzlager und Gleichlaufgelenken geeignet. Besonders hervorgehoben wird die Verwendbarkeit der Schmiermittel in Dieselmotoren und Flugturbinen. Ein Hinweis auf Zweitaktmotoren als Einsatzgebiet wird nicht gegeben.

Als Grundöl für Zweitaktmotorenschmiermittel sind auf dem Markt unter anderem Trimethylolpropanester von verzweigten Carbonsäuren unter dem Handelsnamen Priolube^{R} 3999 der Unichema erhältlich.

Obgleich Priolube^{R} 3999 das an die Zweitakterbasisöle gestellte Anforderungsprofil weitgehend erfüllt, besteht ein Bedürfnis nach Grundölen für Zweitaktmotorenschmiermittel, die bei -25 °C (gemäß ASTM D 2983) niedrigere Viskositäten aufweisen, um beim Kaltstart der Zweitaktmotoren verbesserte Schmierung zu gewährleisten.

Aufgabe der vorliegenden Erfindung war es, Grundöle für Zweitaktmotorenschmiermittel bereitzustellen, die mit Benzin mischbar sind und auch bei tiefen Temperaturen nicht zur Auskristallisation neigen. Zudem sollten die Grundöle beim Schmieren und Verbrennen nicht zu unerwünschten Rückstandsbildungen oder koksartigen Ablagerungen neigen. Schließlich sollten sie vor allem bei niedrigen Temperaturen niedrige Viskositäten, möglichst bei -25 °C unter 10000 cP (nach ASTM D 2983), zeigen.

Gegenstand der vorliegenden Erfindung ist die Verwendung von Isopalmitinsäureestern von verzweigten, aliphatischen Polyolen mit 2 bis 6 primären Hydroxylgruppen und mit 4 bis 10 C-Atomen als Grundöl für Zweitaktmotorenschmiermittel.

Im Sinne der Erfindung werden als Schmiermittel Mischungen von Grundölen mit Additiven verstanden; selbstverständlich weist bereits das Grundöl schmierende Eigenschaften auf.

Den erfindungsgemäßen Isopalmitinsäureestern können als Polyolkomponente alle verzweigten, aliphatischen Polyole mit 2 bis 6 primären Hydroxylgruppen und mit 4 bis 10 C-Atomen zugrunde liegen. Bevorzugt werden Isopalmitinsäureester von verzweigten, aliphatischen, gesättigten Polyolen mit 2 bis 6 primären Hydroxylgruppen und mit 4 bis 10 C-Atomen und insbesondere von solchen Polyolen, die in Nachbarschaft zu den primären Hydroxylgruppen tertiäre C-Atome (d. h. solche, die kein Wasserstoffatom tragen) aufweisen wie Trimethylolethan, Trimethylolpropan, Trimethylolbutan, Pentaerythrit, Neopentylglykol und/oder Dipentaerythrit. Besondere Bedeutung kommt dabei den Polyolen Neopentylglykol, Trimethylolpropan, Pentaerythrit und/oder Dipentaerythrit zu.

Die Isopalmitinsäure ist ein handelsübliches Produkt und kann beispielsweise durch Oxidation des nach dem Guerbetverfahren aus n-Octanol erhaltenen 2-Hexyldecanols hergestellt werden. Die durch Oxidation von 2-Hexyldecanol hergestellte Isopalmitinsäure weist folgende Struktur auf
Es ist auch möglich, Isopalmitinsäure durch Oxidation verzweigtkettiger Alkohole aus der Erdölchemie zu erhalten, beispielsweise durch Oxidation eines Isomerengemisches verzweigtkettiger C₁₆-Alkohole der Struktur
in der die C₆H₁₃- und C₈H₁₇-Gruppe selber verzweigt ist. Derartige verzweigte C₁₆-Alkohole können durch Aldolkondensation von Isooctylaldehyd, der seinerseits aus Isoheptan, das bei der Erdölcrackung anfällt, hergestellt werden. Bevorzugt im Sinne der Erfindung wird Isopalmitinsäure, die durch Oxidation von 2-Hexyldecanol hergestellt wird, d. h. deren C₆H₁₃- und C₈H₁₇-Gruppe unverzweigt ist.

Nach einer Ausführungsform der vorliegenden Erfindung werden Isopalmitinsäureester verwendet wie sie nach üblicher Veresterungsreaktion, beispielsweise gemäß der in Ullmanns Encyklopädie der technischen Chemie, Band 11, 4. neubearbeitete Auflage, Verlag Chemie, Weinheim, 1976, Seiten 91-93 beschriebenen Verfahren, hergestellt werden können. In der Regel werden dabei die Reaktionspartner Isopalmitinsäure und verzweigte, aliphatische Polyole in Gegenwart von Veresterungskatalysatoren wie p-Toluolsulfonsäure oder Zinnschliff bei Temperaturen von 160 bis 260 °C erhitzt. Gegebenenfalls kann sich ein Waschen mit kurzkettigen Alkoholen als Nachbehandlung anschließen, um die erhaltenen Ester von eventuellen Säureestern zu befreien. Selbstverständlich kann die gegebenenfalls überschüssige Säure auch durch Auswaschen mit Laugen entfernt werden.

Nach einer bevorzugten Ausführungsform der vorliegenden Erfindung werden Isopalmitinsäureester verwendet, die durch Veresterung von Isopalmitinsäure mit Polyolmischungen aus 60 bis 99,9 Gew.-% aliphatischen verzweigten Polyolen mit 2 bis 6 primären Hydroxylgruppen und mit 4 bis 10 C-Atomen und 0,1 bis 40 Gew.-% - bezogen auf Polyolmischung - aliphatischen, gesättigten, unverzweigten Diolen mit 2 bis 12 C-Atomen, gegebenenfalls in Anwesenheit üblichen Veresterungskatalysatoren, hergestellt worden sind. Besonders bevorzugt werden Isopalmitinsäureester verwendet, deren Polyolmischung aus 75 bis 99,9 Gew.-% aliphatische, verzweigte Polyole mit 2 bis 6 primären Hydroxylgruppen und mit 4 bis 10 C-Atomen und 0,1 bis 25 Gew.-% aliphatische, gesättigte, unverzweigte Diole mit 2 bis 12 C-Atomen enthält und insbesondere 80 bis 99,9 Gew.-% aliphatische, verzweigte Polyole und 0,1 bis 20 Gew.-% - bezogen auf Polyolmischung - unverzweigte Diole enthält. Geeignete aliphatische verzweigte Polyole sind bereits beschrieben worden. Bevorzugt von den unverzweigten Diolen werden solche mit zwei primären Hydroxylgruppen und insbesondere alpha,omega Diole wie 1,4-Butandiol, 1,5-Pentandiol, 1,6-Hexandiol und/oder Mischungen hiervon. Die Veresterungsreaktion kann auf an sich bekannte Weise und unter üblichen Temperaturen durchgeführt werden. Der große Vorteil von Polyolmischungen aus aliphatischen, verzweigten Polyolen und aliphatischen unverzweigten Diolen der beschriebenen Art in den angegebenen Mengen liegt vor allem in ihrer schnelleren Veresterungsgeschwingigkeit mit der Isopalmitinsäure. Zu dem weisen die erhaltenen Isopalmitinsäureester in ihrer Anwendung als Grundöl im wesentlichen gleiche Vorteile wie Schmierungseigenschaften auf.

Dementsprechend werden im Sinne der Erfindung bevorzugt solche Isopalmitinsäureester verwendet von Polyolmischungen aus 60 bis 99,9 Gew.-%, insbesondere 80 bis 99,9 Gew.-% Trimethylolpropan, Neopentylglykol, Pentaerythrit und/oder Dipentaerythrit und 0,1 bis 40 Gew.-%, insbesondere 0,1 bis 20 Gew.-% 1,4-Butandiol, 1,5-Pentandiol, 1,6-Hexandiol und/oder Mischungen hiervon, wobei Gew.-% sich auf die Polyolmischung bezieht.

Falls gewünscht können die Isopalmitinsäureester nach ihrer Herstellung auf herkömmliche Weise gebleicht werden, beispielsweise mittels einer Naßbleiche in Anwesenheit von Aluminiumsilikat als bleichendes Agenz.

Im Sinne der Erfindung werden Isopalmitinsäureester verwendet, die durch vollständige oder nahezu vollständige Veresterung nach einem der beschriebenen Verfahren hergestellt worden sind. Bevorzugt werden solche Isopalmitinsäureester verwendet, die eine Restsäurezahl unter 1,5, insbesondere unter 1 und eine Resthydroxylzahl unter 20, insbesondere unter 10 aufweisen.

Unabhängig von der Herstellweise können die Isopalmitinsäureester von verzweigten, aliphatischen Polyolen mit 2 bis 6 primären Hydroxylgruppen und insbesondere die Isopalmitinsäureester von Trimethylolpropan, Pentaerythrit und/oder Dipentaerythrit hervoragend als Grundöl für Zweitaktmotorenschmierstoffe verwendet werden. In der Regel werden dazu die Isopalmitinsäureester mit Additiven wie Antioxidatien, Detergentien und/oder Dispergatoren versetzt, um eine Langzeitschmierung zu gewährleisten. Die Menge an verwendeten Isopalmitinsäureestern im Zweitaktmotorenschmiermittel ist stark abhängig von der Wirksamkeit der Additive, liegt in der Regel jedoch zwischen 50 bis 99 Gew.-% des Schmiermittels, wobei der Rest Additive sind.

Die mit den Additiven versetzten Grundöle können mit Benzin problemlos gemischt bzw. gelöst werden. Auch bei niedrigen Temperaturen treten über Tage hinweg keine Auskristallisationen des Grundöls auf, auch nicht in bleifreiem Benzin.

Isopalmitinsäureester werden als Grundöl in Schmiermitteln für luft- oder wassergekühlte Zweitaktmotoren verwendet, vorzugsweise für Außenbordmotoren, Rasenmähern und Zweiradfahrzeugen.

### Beispiele

### Beispiel 1

### Herstellung von Pentaerythrittetraisopalmitinsäureester

In einem Reaktor wurden 941,55 kg technische Isopalmitinsäure (97 Gew.-% Isopalmitinsäure; Säurezahl 210-220, Verseifungszahl 210-220, Jodzahl < 1), 18,83 kg 1,5 Pentandiol und 138,28 kg technisches Pentaerythrit (88-90 Gew.-% Pentaerythrit, 10-12 Gew.-% Dipentaerythrit) gegeben und die vorhandene Feuchtigkeit entfernt. Anschließend wurde als Veresterungskatalysator 0,33 kg Zinnoxalat zugegeben und unter Stickstoff-Atmosphäre bei Temperaturen zwischen 180 °C bis 240 °C bis zu einer Restsäurezahl < 1 verestert. Das erhaltene Produkt wurde anschließend mit 5,00 kg Aluminiumsilikat gebleicht und abfiltriert.

Man erhielt eine klare, gelbe Flüssigkeit mit den Kennzahlen: Säurezahl < 1 (DIN 53402), Verseifungszahl 195 (DIN 53401), Hydroxylzahl 15 (DIN 53240), Jodzahl < 1 (DGF CV, 11b) und mit einer kinematischen Viskosität bei 40 °C von 75 mm²/s, bei 100 °C von 10,6 mm²/s (DIN 51562, Teil 1).

### Beispiel 2

### Herstellung von Trimethylolpropantriisopalmitinsäureester

In einem Reaktor wurden 969,00 kg technische Isopalmitinsäure, 172,00 kg Trimethylolpropan und 20,00 kg 1,5 Pentandiol gegeben und die vorhandene Feuchtigkeit entfernt. Anschließend wurde als Veresterungskatalysator 0,33 kg Zinnoxalat zugegeben und unter Stickstoff-Atmosphäre bei Temperaturen zwischen 180 °C bis 240 °C bis zu einer Restsäurezahl < 1 verestert.

Das erhaltene Produkt wurde anschließend mit 5,00 kg Aluminiumsilikat gebleicht und abfiltriert.

Man erhielt eine klare, hellgelbe Flüssigkeit mit den Kennzahlen:

Säurezahl < 1, Verseifungszahl ca. 186, Jodzahl < 1, Hydroxylzahl < 10 und mit einer kinematischen Viskosität bei 40 °C von 52 mm²/s und bei 100 °C von ca. 3,0 mm²/s.

### Vergleichsbeispiel 1

### Herstellung von Trimethylolpropantriisostearat

In einem Reaktor wurden 1001,4 kg Isostearinsäure, 157,4 kg Trimethylolpropan und 0,3 kg Zinnoxalat gegeben und in einer Stickstoff-Atmosphäre bei Temperaturen zwischen 170 bis 240 °C bis zu einer Restsäurezahl < 1 verestert.

Das erhaltene Produkt wurde mit 3,00 kg Aluminiumsilikat gebleicht und abfiltriert.

Man erhielt eine klare, rötlich-gelbe Flüssigkeit mit den Kennzahlen:
Säurezahl < 1, Verseifungszahl ca. 170, Jodzahl ca. 10, Hydroxylzahl ca. 5 und mit einer kinematischen Viskosität bei 40 °C von 115 mm²/s und bei 100 °C von 14,5 mm²/s.

### Anwendungstests

### 1. Bestimmung der Viskosität bei -25 °C nach Brookfield gemäß ASTM D 2983

| Produkt gemäß | Viskosität bei -25 °C in cP |
|---|---|
| Bsp. 1 | 5440 |
| Bsp. 2 | 3840 |
| Vgl. bsp. | 11000 |

Es ist deutlich zu erkennen, daß die Isopalmitinsäureester eine sehr viel geringere Viskosität als der Isostearinsäureester aufweist.

### 2. Löslichkeit in Benzin

5 g Isopalmitinsäureester gemäß Beispiel 1 und 2 und 100 ml Benzin (Siedebereich 140-200 °C) wurden 16 Stunden bei -25 °C getrennt aufbewahrt, dann zusammen in ein Gefäß gegeben und durch leichtes Schütteln gemischt. Die Isopalmitinsäureester lösten sich klar. Anschließend wurde die Lösung bei -25 °C 48 Stunden aufbewahrt. Es wurden keine Auskristallisationen beobachtet. Dieselben Ergebnisse wurden in einem BP-Bleifreinormal-Benzin beobachtet.

## Patentansprüche

1. Verwendung von Isopalmitinsäureestern von verzweigten, aliphatischen Polyolen mit 2 bis 6 primären Hydroxylgruppen und mit 4 bis 10 C-Atomen als Grundöl für Zweitaktermotorenschmiermittel.

2. Verwendung nach Anspruch 1, dadurch gekennzeichnet, daß die Polyole Mischungen aus 60 bis 99,9 Gew.-% verzweigten, aliphatischen Polyolen mit 2 bis 6 primären Hydroxylgruppen und mit 4 bis 10 C-Atomen und 0,1 bis 40 Gew.-% aliphatischen, gesättigten, unverzweigten Diolen mit 2 bis 12 C-Atomen sind.

3. Verwendung nach Anspruch 1 oder 2, dadurch gekennzeichnet, daß die verzweigten, aliphatischen Polyole Trimethylolethan, Trimethylolpropan, Trimethylolbutan, Pentaerythrit, Neopentylglykol und/oder Dipentaerythrit sind.

4. Verwendung nach einem der Ansprüche 2 oder 3, dadurch gekennzeichnet, daß die unverzweigten Diole 1,4-Butandiol, 1,5-Butandiol, 1,6-Hexandiol und/oder Mischungen hiervon, sind.

5. Verwendung nach einem der Ansprüche 1 bis 4, dadurch gekennzeichnet, daß die Polyole Mischungen aus 60 bis 99,9 Gew.-% Trimethylolpropan, Neopentylglykol, Pentaerythrit und/oder Dipentaerythrit und 0,1 bis 40 Gew.-% 1,4-Butandiol, 1,5-Pentandiol, 1,6-Hexandiol und/oder Mischungen hiervon sind.

## Claims

1. The use of isopalmitic acid esters of branched aliphatic polyols containing 2 to 6 primary hydroxyl groups and 4 to 10 carbon atoms as a base oil for two-stroke engine lubricants.

2. The use claimed in claim 1, characterized in that the polyols are mixtures of 60 to 99.9% by weight branched aliphatic polyols containing 2 to 6 primary hydroxyl groups and 4 to 10 carbon atoms and 0.1 to 40% by weight aliphatic, saturated unbranched diols containing 2 to 12 carbon atoms.

3. The use claimed in claim 1 or 2, characterized in that the branched aliphatic polyols are trimethylol ethane, trimethylol propane, trimethylol butane, pentaerythritol, neopentyl glycol and/or dipentaerythritol.

4. The use claimed in claim 2 or 3, characterized in that the unbranched diols are butane-1,4-diol, pentane ,5-diol, hexane-1,6-diol and/or mixtures thereof.

5. The use claimed in any of claims 1 to 4, characterized in that the polyols are mixtures of 60 to 99.9% by weight trimethylol propane, neopentyl glycol, pentaerythritol and/or dipentaerythritol and 0.1 to 40% by weight butane-1,4-diol, pentane-1,5-diol, hexane-1,6-diol and/or mixtures thereof.

## Revendications

1. Utilisation d'esters de l'acide isopalmitique de polyols aliphatiques ramifiés, comportant 2 à 6 groupes hydroxyle et 4 à 10 atomes de C, comme huile de base de lubrifiants pour moteurs à deux temps.

2. Utilisation selon la revendication 1, caractérisée en ce que les polyols sont des mélanges constitués de 60 à 99,9 % en poids de polyols aliphatiques ramifiés comportant 2 à 6 groupes hydroxyle primaires et 4 à 10 atomes de C, et de 0,1 à 40 % en poids de diols linéaires saturés comportant 2 à 12 atomes de C.

3. Utilisation selon la revendication 1 ou 2, caractérisée en ce que les polyols aliphatiques ramifiés sont le triméthyloléthane, le triméthylolpropane, le triméthylolbutane, le pentaérythrite, le néopentylglycol et/ou le dipentaérythrite.

4. Utilisation selon une des revendications 2 ou 3, caractérisée en ce que les diols linéaires sont le 1,4-butanediol, le 1,5-pentanediol, le 1,6-hexanediol, et/ou des mélanges de ceux-ci.

5. Utilisation selon une des revendications 1 à 4, caractérisée en ce que les polyols sont des mélanges constitués de 60 à 99,9 % en poids de triméthylolpropane, de néopentylglycol, de pentaérythrite et/ou de dipentaérythrite, et de 0,1 à 40 % en poids de 1,4-butanediol, de 1,5-butanediol, de 1,6-hexanediol et/ou de mélanges de ceux-ci.
